# EUROPÄISCHE PATENTANMELDUNG

(11) **EP 4 592 406 A1**
(43) Veröffentlichungstag der Anmeldung: **30.07.2025**
(21) Anmeldenummer: 24154100.2
(22) Anmeldetag: 26.01.2024
(51) Int. Cl.: C21D 1/76, C21D 8/02, C21D 9/46, C22C 38/02, C22C 38/04, C22C 38/06, C22C 38/12, C22C 38/14, C22C 38/26, C22C 38/28, C22C 38/32, C22C 38/34, C21D 9/56, C23C 2/06, C23C 2/40

(54) **FEUERBESCHICHTETER HÖCHSTFESTER STAHL MIT GUTEN OBERFLÄCHEN- UND UMFORMEIGENSCHAFTEN MIT ZINKBASIERTEM ÜBERZUG**

(71) Anmelder: ThyssenKrupp Steel Europe AG, 47166 Duisburg (DE)
(72) Erfinder: Blumenau, Marc, 44287 Dortmund (DE); Hisker, Frank, 46240 Bottrop (DE); Rezanka, Stefan, 41199 Mönchengladbach (DE); Thiessen, Richardt Georg, 6581 JK Malden (NL)
(74) Vertreter: ThyssenKrupp Steel Europe AG

(57) **Zusammenfassung**

Die vorliegende Erfindung betrifft einen feuerbeschichteten, hochfesten Stahl mit guten Umform- und Oberflächeneigenschaften und seine Herstellungsverfahren, sowie ein Bauteil aus dem Stahl. Der Stahl zeigt ein gutes Haftungsergebnis im Kugelschlagtest.

## Beschreibung

Die Erfindung betrifft einen feuerbeschichteten, hochfesten Stahl mit guten Umform- und Oberflächeneigenschaften und seine Herstellungsverfahren, sowie ein Bauteil aus dem Stahl.

Bei den in der Erfindung beschriebenen Stahlflachprodukten handelt es sich typischerweise um Walzprodukte, wie Stahlbänder oder Bleche sowie daraus hergestellten Zuschnitte und Platinen.

Mechanische Eigenschaften, wie Zugfestigkeit Rₘ, Streckgrenze R_{p0,2}, Bruchdehnung A₈₀, die hier berichtet werden, sind im Zugversuch gemäß DIN EN ISO 6982-1:2017 ermittelt worden, soweit nicht ausdrücklich anders angegeben.

In der vorliegenden Anmeldung sind alle Angaben zu Gehalten bezüglich der Stahlzusammensetzung auf das Gewicht bezogen, sofern nicht ausdrücklich anders erwähnt. Alle nicht näher bestimmten, im Zusammenhang mit einer Stahllegierung stehenden "%-Angaben" sind daher als Angaben in "Gew.-%" zu verstehen.

Mit Ausnahme der auf das Volumen (Angabe in "Vol.-%") bezogenen Angaben zum Restaustenit-Gehalt des Gefüges eines erfindungsgemäßen Blechformteils beziehen sich Angaben zu den Gehalten der verschiedenen Gefügebestandteile jeweils auf die Fläche eines Schliffs einer Probe des jeweiligen Erzeugnisses (Angabe in Flächenprozent "Flächen-%"), soweit nicht ausdrücklich anders angegeben.

Das Gefüge wird an Querschliffen bestimmt, die einer Ätzung mit 3% Nital (alkoholische Salpetersäure) unterzogen werden. Die Gefügebestimmung erfolgt im Rasterelektronenmikroskop bei 5000-facher Vergrößerung für die Bestimmung des Anteils des plattenartigen und anderen nicht plattenartigen Bainits und bei 20.000- bis 50.000-facher Vergrößerung für die Bestimmung der Plattenlänge, -breite und des Plattenabstands. Der Anteil an Restaustenit wird in einer Untersuchung mittels Röntgenbeugung (XRD) nach ASTM E975 bestimmt.

Alle Bandtemperaturen im Prozess können beispielweise mit einem handelsüblichen Pyrometer bestimmt werden.

In der vorliegenden Anmeldung meint gleiche Atmosphäre (d.h.: Aᵢ = Aⱼ), dass die Taupunkte im Rahmen der Messgenauigkeit und bevorzugt die Anteile an Wasserstoff, Sauerstoff und Stickstoff im Rahmen der Messungenauigkeit übereinstimmen.

Aus dem Stand der Technik sind hochfeste Stähle mit guten Umformeigenschaften für Anwendungen beispielsweise im Automobilbau bekannt. Hochfeste Stähle zeichnen sich durch einen hohen Anteil an Legierungselementen aus, wobei die Legierungselemente zur Festigkeitssteigerung beitragen. Gleichzeitig muss der Stahl gute Dehnungseigenschaften aufweisen.

Für viele Anwendungen werden hochfeste Stähle mit einem Korrosionsschutz versehen. Hierfür können die Stähle schmelztauchbeschichtet werden mit einem zinkbasierten Überzug. Die Herausforderung bei Stählen mit einem hohen Anteil an Legierungselementen ist es eine haftende Beschichtung auf der Oberfläche aufzubringen. Insbesondere die Legierungselemente Silizium, Mangan und Chrom führen zu Haftungsproblemen.

In der EP 3 856 936 A1 werden bessere Haftungsparameter für zinkbasierte Überzüge bei hochfesten Stählen erreicht, indem die Verteilung von Silizium, Mangan und Chrom in der Grenzschicht kontrolliert wird. Diese Verteilungsfunktion wird durch die Atmosphäre bei der höchsten Temperatur in der Glühbehandlung des kaltgewalzten Stahlflachprodukts, der Temperatur bei der Austenitisierung, erreicht. Nichtdestotrotz kommt es in den übrigen Verfahrensschritten zu Oxidbildung, die zu Oberflächenfehlern und einer späteren nicht geschlossenen Beschichtung führen und zu einer schlechten Haftung an einzelnen Stellen.

Daher ist es Aufgabe der vorliegenden Erfindung ein Verfahren zur Verfügung zu stellen, welches zu einer gut haftenden, zinkbasierten Schmelztauchbeschichtung auf einem hochfestes Stahlflachprodukt führt und vorzugsweise wenig unbeschichtete Stellen aufweist.

Gelöst wird die Aufgabe durch ein Verfahren, in dem das Stahlflachprodukt während des Aufheizens gezielt voroxidiert wird. Dadurch stellt sich eine überwiegende externe Fe-Oxid Schicht ein. Diese Oxidschicht wird gezielt in einem späteren Schritt durch Rückoxidation entfernt. Solange die Oberfläche allerdings durch die erzeugt Fe-Oxidschicht geschützt ist, kann keine selektive Oxidierung der Elemente Silizium, Mangan und Chrom stattfinden. Daher bilden sich unter anderem auf der Oberfläche keine Oxide, die zu Oberflächenfehlern und einer späteren nicht geschlossenen Beschichtung und zu einer schlechten Haftung an einzelnen Stellen führen. Außerdem werden besondere Atmosphären- und Temperaturbedingungen kurz vor und während des Beschichtungsvorgangs eingestellt, um die Fehler weiter zu minimieren.

Das erfindungsgemäße Herstellungsverfahren umfasst mindestens die folgenden Arbeitsschritte:
a. Bereitstellen eines kaltgewalzten Stahlflachprodukt, welcher einen Stahl umfasst, der aus den folgenden Elemente besteht:
   C: 0,10 - 0,5 %;
   Mn: 1,0 - 3,0 %;
   Si: 0,9-1,7%;
   P: ≤ 0,020 %;
   S: ≤ 0,005 %;
   N: ≤ 0,010 %;
   sowie optional eines oder mehrere der folgenden Elemente
   AI: 0,01 - 1,5 %;
   Cr: 0,05 - 1 %;
   Mo: 0,05 - 0,2 %;
   B: 0,0004 - 0,002 %;
   Cu: 0,05 - 0,2 %; $0,005 % \leq Ti + Nb + V \leq 0,2 % ;$ und als Rest aus Eisen und unvermeidbaren Elementen.
b. Aufheizen des kaltgewalzten Stahlflachprodukts auf eine Ofeneintrittstemperatur
c. Aufheizen und Voroxidieren des kaltgewalzten Stahlflachprodukts unter den Bedingungen:
   1. Aufheizen des kaltgewalzten Stahlflachprodukts von T₀ in einer reduzierenden Atmosphäre A₁ auf eine Temperatur T₁, wobei T₁= 650 °C - 750 °C und der Taupunkt T_{P1} der Atmosphäre A₁ im Bereich (-60 °C) bis (-5 °C) liegt.
   2. Aufheizen des kaltgewalzten Stahlflachprodukts auf eine Temperatur T₂ und dann Voroxidieren und Aufheizen des kaltgewalzten Stahlflachprodukts von T₂ auf eine Temperatur T₃ in einer oxidierenden Atmosphäre A₂ für t₂= 1 s - 30 s, wobei T₁ ≤ T₂ ≤ T₃ mit T₃ = 750 °C - 850 °C.
d. Aufheizen des kaltgewalzten Stahlflachprodukts von einer Temperatur T₃ auf eine Temperatur T₄ und Durchwärmen bei einer Temperatur T₄ für t₄ = 5 s - 300 s, wobei T₃ ≤ T₄ ≤ 950 °C und T₄ ≥ A_{c3} - 30 °C, das Aufheizen und Durchwärmen in einer Atmosphäre A₄ erfolgt und der Taupunkt T_{P4} der Atmosphäre A₄ im Bereich (-60 °C) bis (-0 °C) liegt.
e. Abkühlen des kaltgewalzten Stahlflachprodukts mit einer Abkühlrate ϑ₅ = 10 °C/s - 100 °C/s in einer reduzierenden Atmosphäre A₅ auf eine Temperatur T₅, wobei T₅ = (T_{MS} + 40 °C) - (T_{MS} - 175 °C) und T₅ ≤ 550 °C und der Taupunkt T_{P5} der Atmosphäre A₅ im Bereich (-60 °C) bis (-0 °C) liegt.
f. Einstellen und Halten des kaltgewalzten Stahlflachprodukts auf einer Temperatur T₆ in einer reduzierenden Atmosphäre A₆ für eine Haltezeit t₆ = 1 s - 60 s, wobei T₆ = T_{MS} - (T_{MS} - 175 °C), und der Taupunkt T_{P6} der Atmosphäre A₆ im Bereich (-60 °C) bis (-5 °C) liegt.
g. Wiederaufheizen des kaltgewalzten Stahlflachprodukts mit einer Aufheizrate ϑ₇ = 4 °C/s - 1000 °C/s in einer reduzierenden Atmosphäre A₇ auf eine Temperatur T₇, wobei T_{MS} < T₇ ≤ 510 °C und der Taupunkt T_{P7} der Atmosphäre A₇ im Bereich (-60 °C) bis (-5 °C) liegt.
h. Einstellen und Halten des kaltgewalzten Stahlflachprodukts auf einer Temperatur T₈ in einer reduzierenden Atmosphäre A₈ für eine Gesamtzeit für das Wiederaufheizen (Schritt g), Einstellen und Halten von t₈ = 10 s - 600 s, und der Taupunkt T_{P8} der Atmosphäre A₈ im Bereich (-60 °C) bis (-5 °C) liegt.
i. Beschichten und Abkühlen des kaltgewalzten Stahlflachprodukts unter den Bedingungen:
   1. Beschichten des kaltgewalzten Stahlfachprodukts bei einer Schmelzbadtemperatur T₉ in einer reduzierenden Atmosphäre A₉ mit einem Beschichtungsbad bestehend aus
      AI: 0,15 % -2,0 %;
      Fe-gesättigt
      Rest Zn und unvermeidbare Verunreinigungen
      optional 0,25 % - 8,0 % Mg
      wobei T₉ = 450 °C - 520 °C
   2. Abkühlen des beschichteten Stahlflachprodukts auf eine Temperatur T₁₀, wobei T₁₀ ≤ 60 °C.
j. Dressieren des beschichteten Stahlflachprodukts mit mindestens einem Umformstich und einem Gesamtdressiergrad D = 0,1 % - 0,8 %.

In einer bevorzugten Ausführung umfasst das Verfahren zum Herstellen eines hochfesten, unbeschichteten Stahlflachprodukt keine weiteren Arbeitsschritte und das Verfahren besteht aus den Schritten a bis j.

In einer besonderen Ausführungsform finden zwischen zwei aufeinanderfolgenden Schritten kein weitere Temperaturänderungen statt, besonders bevorzugt gilt dies für alle Paare von aufeinanderfolgenden Schritten. Dies bedeutet beispielsweise, dass nach dem Schritt e) (Abkühlen auf T₅) direkt T₆ eingestellt und gehalten wird.

Im Folgenden werden die einzelnen Arbeitsschritte detailliert beschreiben:

### Arbeitsschritt a)

Das bereitgestellte, kaltgewalzte Stahlflachprodukt wird auf konventionelle Weise hergestellt. Die konventionelle Weise umfasst das Vergießen des Stahls zu einer Bramme, Wiedererwärmen der Brammen, Warmwalzen, Haspeln des Warmbandes, Beizen des Warmbandes, Kaltwalzen des Warmbandes. Für die erfindungsgemäße Zusammensetzung der Bramme und die optionalen Variationsmöglichkeiten gelten dieselben Hinweise, die bereits im Zusammenhang mit der Zusammensetzung des erfindungsgemäßen Stahlflachproduktes getroffen wurden.

Kohlenstoff "C" ist in dem erfindungsgemäßen Stahl in Gehalten von 0,10 % bis 0,5 % enthalten. Kohlenstoff unterstützt im erfindungsgemäßen Stahl die Bildung und Stabilisierung des Austenits. Insbesondere erfolgt die Stabilisierung während des Abschreckens und der folgenden Glühbehandlung. Des Weiteren erhält der Stahl durch die Zugabe von C eine hohe Festigkeit, da die Festigkeit des Martensits, welcher sich während des Prozesses bildet, gesteigert wird. Daher soll der C-Gehalt mindestens 0,10 %, bevorzugt 0,12 %, besonders bevorzugt 0,13 % betragen. Auf der anderen Seite wird die Martensitstart-Temperatur mit steigendem C-Gehalt zu immer tieferen Temperaturen verschoben, so dass möglicherweise kein bzw. nur ein zu geringer Anteil an Niedrigtemperaturphasen gebildet werden kann. Aus diesem Grund sollte der C-Gehalt im erfindungsgemäßen Stahl maximal 0,5 %, bevorzugt 0,4 %, besonders bevorzugt 0,5 % betragen.

Silizium "Si" wird zur Einstellung des besonderen Gefüges in dieser Erfindung benötigt, denn es verzögert die Zementitbildung. Durch einen zu hohen Anteil an Zementit würde der Kohlenstoff in Karbiden gebunden sein und stünde während des Prozesses nicht mehr für die Stabilisierung des Restaustenits zur Verfügung und die Dehnung würde sich verschlechtern. Daher muss Silizium mindestens 0,9 %, bevorzugt mindestens 1,05 %, besonders bevorzugt mindestens 1,10 %, im erfindungsgemäßen Stahl vorliegen. Ein zu hoher Siliziumgehalt führt andererseits zu einer schlechten Oberflächenqualität, so dass der erfindungsgemäße Stahl maximal 1,7 % , besonders bevorzugt maximal 1,5 % aufweist.

In einer besonderen Ausführungsform umfasst der erfindungsgemäße Stahl C ≤ 0,16 % und Si ≤ 1,2 %, bevorzugt C ≤ 0,15 % und Si ≤ 1,2 %, besonders bevorzugt C ≤ 0,15 % und Si ≤ 1,1 % auf. In dieser besonderen Ausführungsform kann insbesondere bevorzugt C ≥ 0,12 %, besonders bevorzugt C ≥ 0,13 %, und bevorzugt Si ≥ 0,9 %, besonders bevorzugt Si ≥ 1,05 %. aufweisen.

In einer alternativen Ausführungsform weist der erfindungsgemäße Stahl C > 0,16 und Si > 1,2, bevorzugt C > 0,16 % und Si ≥ 1,25 %, besonders bevorzugt C ≥ 0,18 % und Si ≥ 1,3 %, insbesondere bevorzugt C ≥ 0,20 % und Si ≥ 1,4 %, auf. In dieser besonderen Ausführungsform kann insbesondere bevorzugt C ≤ 0,5 %, besonders bevorzugt C ≤0,3 % und bevorzugt Si ≤ 1,7 %, besonders bevorzugt Si ≤ 1,5 %. aufweisen.

Im erfindungsgemäßen Stahl ist Mangan "Mn" enthalten. Mit einem Gehalt ab 1,0 %, ermöglicht Mn die Martensitbildung, da die Perlitbildung unterdrückt wird. Als vorteilhaft hat sich ein Anteil von mindestens 1,2 % und besonders vorteilhaft ein Anteil von mindestens 1,5 % herausgestellt. Allerdings kann ein zu hoher Mn Anteil zu starken Seigerungen führen, weswegen der Mn-Anteil auf 3,0 % beschränkt ist. Außerdem schränkt ein hoher Mn-Anteil die Schweißeignung stark ein und verringert den Korrosionswiderstand. Daher hat sich ein Mn-Anteil von maximal 2,5 % und insbesondere von 2,3 % als besonders vorteilhaft herausgestellt.

Die Zugabe von Phosphor "P" schränkt die Schweißeignung stark ein und sollte daher auf 0,020 % beschränkt sein, wobei Gehalte von 0,018 %, insbesondere von 0,015 % besonders vorteilhaft sind. Im erfindungsgemäßen Stahl hat es sich herausgestellt, dass es vorteilhaft sein kann, wenn P mit mindestens 0,002 %, insbesondere 0,006 %, enthalten ist, da dadurch die Mischkristallhärtung gefestigt wird.

Schwefel "S" kann zur Bildung von Mn-Sulfiden führen, welche die Umformbareigenschaften stark verschlechtern. Daher ist im erfindungsgemäßen Stahl der Gehalt auf 0,005 % beschränkt, wobei eine Beschränkung auf 0,004 % und insbesondere auf 0,003 % vorteilhaft sein kann. Eine Verunreinigung mit Schwefel lässt sich während der Stahlherstellung nicht komplett vermeiden.

Stickstoff "N" kann bei Gehalten über 0,010 % zur Bildung von groben Nitriden führen, was zu einer verschlechterten Umformbarkeit führt. Zur Vermeidung dieser Nitride hat sich ein maximaler Gehalt von 0,008 % als besonders vorteilhaft herausgestellt. Während der Stahlherstellung lässt sich eine Verunreinigung durch Stickstoff nicht komplett vermeiden.

Neben den zuvor erläuterten Verunreinigungen P, S, und N können auch noch weitere Elemente als Verunreinigungen im Stahl vorhanden sein. Diese weiteren Elemente werden unter den "unvermeidbaren Verunreinigungen" zusammengefasst. Bevorzugt beträgt der Gehalt an diesen "unvermeidbaren Verunreinigungen" in Summe maximal 0,2 %, bevorzugt maximal 0,1 %. Die nachfolgend beschriebenen optionalen Legierungselemente "Al, Cr, Mo, B, Cu, Ti, Nb", für die eine Untergrenze angegeben ist, können auch in Gehalten unterhalb der jeweiligen Untergrenze als unvermeidbare Verunreinigungen im Stahlsubstrat vorkommen. In dem Fall werden sie ebenfalls zu den "unvermeidbaren Verunreinigungen" gezählt, deren Gesamtgehalt auf maximal 0,2 %, bevorzugt maximal 0,1 % begrenzt ist.

Aluminium "Al" kann dem erfindungsgemäßen Stahl zur Desoxidation und zum Abbinden von gegebenenfalls vorhandenem Stickstoff hinzugefügt werden. Außerdem kann Aluminium eingesetzt werden um den Restaustenitanteil zu erhöhen. Ein höher Restaustenitanteil ergibt sich bei Zugabe von Aluminium durch eine Verzögerung der Bildung von Zementitausscheidungen. Es hat sich hierfür im erfindungsgemäßen Stahlflachprodukt ein Aluminiumanteil von mindestens 0,01 %, bevorzugt 0,03 % als vorteilhaft herausgestellt. Anderseits kann ein zu hoher Alumniumanteil zu einer Bildung von groben Al-Nitriden führen, die zu einer versprödenden Wirkung und damit zu einer schlechteren Umformbarkeit führen. Zudem können höhere Al-Gehalte zu einem schlechteren Gießverhalten führen, da Aluminiumverbindungen zu Clogging führen können. In der vorliegenden Erfindung ist daher eine Begrenzung des Aluminiumgehaltes auf 1,5 %, bevorzugt 0,8 %, besonders bevorzugt 0,4 % vorgesehen.

Chrom "Cr" ist ein effektiver Inhibitor des Perlits, trägt zur Festigkeit bei. Ein Chromanteil von mindestens 0,10 % hat sich als besonders vorteilhaft herausgestellt. Chrom kann allerdings durch die Bildung von Cr-Oxiden zu Korngrenzenoxidation führen. Daher ist der Chromgehalt hier auf 1,0 %, bevorzugt 0,9 %, begrenzt.

Molybdän "Mo" bildet ebenfalls bei geringen Mengen feine, festigkeitssteigernde Kohlenstoffnitride. Daher hat sich eine Zugabe von mindestens 0,05 % als vorteilhaft herausgestellt. Der festigkeitssteigernde Effekt der Kohlenstoffnitride erschöpft sich allerdings, sobald der Molybdängehalt zu groß wird. Außerdem können hohe Gehalte von Molybdän die Kaltformbarkeit und die Schweißeigenschaften verschlechtern. Hier hat sich ein Gehalt von maximal 0,2 %, bevorzugt 0,10 %, besonders bevorzugt 0,07 %, als vorteilhaft herausgestellt.

Die Zugabe von Bor "B" führt zu einem feinkörnigen Gefüge, da Bor an die Phasengrenzen segregiert und deren Bewegung blockiert. Dafür können dem erfindungsgemäßen Stahl mindestens 0,0004 %, besonders bevorzugt mindestens 0,0005 %, hinzugefügt werden. Die Auswirkung von B ist bei einem Gehalt von maximal 0,002 % gesättigt.

Die Zugabe von Kupfer "Cu" in das erfindungsgemäße Stahlflachprodukt kann sehr feine festigkeitssteigernde Cu-Ausscheidungen bilden. Daher kann eine Zugabe von mindestens 0,05 %, bevorzugt 0,1 % vorteilhaft in der vorliegenden Erfindung sein. Allerdings sollte der Kupfergehalt auf 0,2 % begrenzt sein, da ansonsten im Warmwalzprozess zur sogenannten Rotbrüchigkeit, d.h. es bilden sich Risse in der Bramme, kommen kann.

Dem erfindungsgemäßen Stahl können in einer besonderen Ausführungsform Mikrolegierungselementen (=MLE) (bevorzugt Ti und/oder Nb und/oder V) hinzugefügt werden. Im Sinne dieser Erfindung wird Bor nicht zu den Mikrolegierungselementen gezählt. Diese Elemente tragen durch die Bildung sehr fein verteilter Karbide zu einer höheren Festigkeit bei. Ein minimaler MLE-Gehalt in Summe von 0,005 % führt zum Einfrieren von Korn- und Phasengrenzen während der Glühbehandlung. Eine zu hohe Konzentration der MLE, welche die Karbidbildung und Phasengrenzenimmobilität stark fördert, ist hingegen schädlich für die Stabilisierung des Restaustenits. Daher wird sollte MLE-Konzentration in Summe auf maximal 0,2 % beschränkt sein.

### Arbeitsschritt b)

Das kaltgewalzte Stahlflachprodukt wird auf eine Ofeneintrittstemperatur T₀ aufgeheizt. Die Ofeneintrittstemperatur ist die Temperatur, die das Stahlflachprodukt beim Eintritt in den Ofen in der Mitte des Blechs aufweist. Die Ofeneintrittstemperatur beträgt bevorzugt wenigstens 10 °C, besonders bevorzugt 15 °C. Die Ofeneintrittstemperatur sollte bevorzugt nicht über 100 °C, besonders bevorzugt 50 °C, insbesondere bevorzugt 35 °C, betragen.

### Arbeitsschritt c)

Das erfindungsgemäße Stahlflachprodukts wird von T₀ auf eine Temperatur T₁ in einer Atmosphäre A₁ aufgeheizt. Die Temperatur T₁ beträgt mindestens 650 °C, bevorzugt 670 °C. Die Temperatur T1 beträgt maximal auf 750 °C, bevorzugt 730 °C, da oberhalb dieser Temperatur Rekristallisationsprozesse beginnen und die Prozessbedingungen gemäß Arbeitsschritt d) eingestellt werden müssen.

Die erfindungsgemäße eingestellte Atmosphäre A1 ist reduzierend. Sie umfasst bevorzugt mindestens 2 % Wasserstoff "H₂" bevorzugt 3 % H₂, besonders bevorzugt 5 % H₂. Durch den eingestellten Wasserstoffanteil kann sichergestellt werden, dass die Atmosphäre reduzierend, insbesondere bezüglich Eisen, ist. Dadurch wird eine unkontrollierte Oxidation vermieden und eine dünne Oxidschicht, besonders bevorzugt dünner als 300 nm, kann eingestellt werden. Der H₂ Gehalt sollte aus wirtschaftlichen Gründen auf maximal 20 % bevorzugt 10 %, begrenzt sein. Außerdem können der Atmosphäre bis zu 0,5 % Sauerstoff "O₂", insbesondere Spuren von O₂ und bis zu 0,5 % Wasser "H₂O" beigesetzt werden. Beide Anteile müssen begrenzt sein, um die selektive Oxidation unedler Legierungselemente zu minimieren. Der Rest der bevorzugten Atmosphäre wird Stickstoff "N₂", bevorzugt 80 %, besonders bevorzugt 85 %, insbesondere bevorzugt 90 %, beigesetzt. In einer besonderen Ausführungsform besteht die Atmosphäre aus den beschriebenen Anteilen von H₂, O₂, H₂O und N₂. Der Taupunkt der T_{P1} beträgt mindestens -60 °C, bevorzugt -55 °C, besonders bevorzugt -45 °C. Des Weiteren sollte der Taupunkt nicht größer als -5 °C, bevorzugt -10 °C, besonders bevorzugt -15 °C, betragen, da ansonsten selektive Oxidation unedler Legierungselemente erfolgen kann. Diese besondere Taupunktregelung führt dazu, dass Beschichtungs- und Haftungsstörungen des Überzugs vermieden werden können.

Das Stahlflachprodukt wird auf eine Temperatur T₂ aufgeheizt. Anschließend wird das Stahlflachprodukt von einer Temperatur T₂ auf eine Temperatur T₃ aufgeheizt und in einer oxidierenden Atmosphäre A₂ für t₂ = 1 s - 30 s, wobei T₁ ≤ T₂ ≤ T₃ mit T₃ = 750 °C - 850 °C, voroxidiert. Diese Voroxidation bewirkt eine deckende FeO-Schicht in definierter Dicke, bevorzugt 50 nm - 300 nm. Diese deckende Schicht bewirkt in den späteren Verfahrensschritten, dass die selektive Oxidation der sauerstoffaffinen Legierungselemente an der externen Stahloberfläche verhindert oder zumindest so stark gehemmt wird. Der Minimalwert von T₂ ergibt sich daraus, dass die Voroxidation bei T₂ < T₁ nicht ausreichend sicher eine im Wesentlichen deckendende FeO-Schicht, dicker ≥ 50nm, erzeugt. Der Maximalwert von T₂ < T₃ ergibt sich daraus, dass die Voroxidation bei T₂ > T₃ dazu tendieren kann, eine FeO-Schicht > 300nm zu erzeugen, welche sich während der anschließenden Reduktion gemäß Arbeitsschritt d) nur unzureichend zu metallischen Fe rück-reduzieren lässt. Die Expositionszeit während der Voroxidation sollte mindestens 1 s, bevorzugt 5 s betragen, damit die erfindungsgemäßen Voroxidationsbedingungen ausreichend sicher sind, eine im Wesentlichen deckendende FeO-Schicht dicker ≥ 50nm auszubilden. Der Maximalwert von t₂ ergibt sich daraus, dass bei einer Expositionszeit > 30s gegenüber den erfindungsgemä-ßen Voroxidationsbedingungen, eine FeO-Schicht > 300nm erzeugt wird, welche sich während der anschließenden Reduktion gemäß Arbeitsschritt d) nur unzureichend zu metallischem Fe rückreduzieren lässt. Diese Voroxidation erfolgt in einer Atmosphäre A₂, welche dabei so eingestellt wird, dass die Bedingungen in dieser Ofenzone stets oxidierend auf Eisen wirken, um eine gezielte Voroxidation der Stahloberfläche zu einer möglichst deckenden FeO-Schicht von mindestens 50 nm, bevorzugt 60 nm und maximal 300 nm, bevorzugt 200 nm Oxidschichtdicke einzustellen. Es sind unterschiedliche Wege bekannt, oxidierende Atmosphären einzustellen. So kann die Atmosphäre A₂ mindestens 0,5 % Sauerstoff "O₂" bevorzugt 0,6 % O₂, besonders bevorzugt 0,8 % O₂ und maximal 5 % O₂, bevorzugt 2 % O₂, Rest N₂ mit Spuren von H₂O, und ggf. technisch unvermeidbaren Resten an H₂ und CO₂ und CO umfassen. Alternativ zu O₂ kann als oxidatives Medium auch feuchter N₂ in diese Ofenzone einblasen werden, wobei in diesem Fall A₂ einen Taupunkt T_{P2} von ≥ 0 °C - ≤ +60 °C bei einem H₂O/H₂-Verhältnis von ≥ 0,957 aufweist, um eine ausreichende Fe-Oxidation sicher zu stellen.

In einer besonderen Ausführungsform beträgt die Aufheizrate ϑ₁ in Arbeitsschritt c) zwischen 500 °C und T₁, mindestens 2 °C/s, bevorzugt 4 °C/s und maximal 50 °C/s, bevorzugt 10 °C/s. Durch die Aufheizrate von mindestens 2 °C/s kann die selektive Oxidation der unedlen Legierungselemente bis zum Erreichen von T₁ verzögert werden und weiter minimiert werden.

### Arbeitsschritt d)

Anschließend wird in Arbeitsschritt d) das Stahlflachprodukts von einer Temperatur T₃ auf eine Temperatur T₄ aufgeheizt und auf einer Temperatur T₄ in einer reduzierenden Atmosphäre A₄ durchwärmt. Das Stahlflachprodukt wird für mindestens t₄ ≥ 5 s, bevorzugt 10 s, besonders bevorzugt 15 s aufgeheizt und durchwärmt.

Dabei darf die Temperatur T₄ nicht unterhalb der maximalen Voroxidationstemperatur T₃ liegen. Der Minimalwert von t₄ ergibt sich daraus, dass die voroxidierte Stahloberfläche bei einer Expositionszeit < 5 s gegenüber den erfindungsgemäßen Reduktionsbedingungen nicht ausreichend zu metallischem Fe rückreduziert wird.

Die Einstellung der T₄ Temperatur und die ausreichende Zeit t₄ bewirkt eine ausreichende Austenitisierung. Allerdings sollte die Zeit begrenzt sein und maximal t₄ ≤ 300 s, bevorzugt 180 s, betragen, da ansonsten eine Vergröberung des Austenitkorns stattfindet, wodurch die mechanischen Eigenschaften negativ beeinflusst werden.

Für die Temperatur T₄ gilt in diesem Schritt ${T}_{3} \leq {T}_{4} \leq 950 ° C und {T}_{4} \geq {A}_{c3} - 30 ° C , insbesondere {T}_{4} \geq {A}_{c3} .$

Dabei ist die zu überschreitende Mindesttemperatur A_{c3} gemäß der von HOUGARDY, HP. in Werkstoffkunde Stahl, Band 1: Grundlagen, Verlag Stahleisen GmbH, Düsseldorf, 1984, p. 229.,angegebenen Formel ${A}_{c3} = \left(902-225*%C+19*%Si-11*%Mn-5*%Cr+13*%Mo-20*%Ni+55*%V\right) ° C$ mit %C = jeweiliger C-Gehalt, %Si = jeweiliger Si-Gehalt, %Mn = jeweiliger Mn-Gehalt, %Cr = jeweiliger Cr-Gehalt, %Mo = jeweiliger Mo-Gehalt, %Ni =jeweiliger Ni-Gehalt und %V = jeweiliger V-Gehalt des Stahls, aus dem der Zuschnitt besteht, bestimmt.

Die erfindungsgemäß eingestellte Atmosphäre A₄ wird so eingestellt, dass die gezielte Rückreduzierung der zuvor gebildeten FeO-Schicht zu metallische Fe sichergestellt ist. Dadurch kann die voroxidierte Stahloberfläche ausreichend reduziert werden. In einer besonderen Ausführungsform wird die Oxidschicht, entstanden in Arbeitsschritt c), insbesondere FeO-Schicht genannte FeO-Schicht, vollständig zu metallischem Eisen reduziert.

Die bevorzugt eingestellte Atmosphäre A₄ umfasst mindestens 2 % Wasserstoff "H₂", bevorzugt 3 % H₂, besonders bevorzugt 5 % H₂. In einer besonderen Ausführungsform kann A₁ = A₄ sein. Durch den eingestellten Wasserstoffanteil kann sichergestellt werden, dass die Atmosphäre reduzierend ist, insbesondere bezüglich Eisen. Der H₂ Gehalt sollte bevorzugt aus wirtschaftlichen Gründen auf maximal 20 %, bevorzugt 10 %, begrenzt sein. Außerdem können der Atmosphäre bis zu 0,5 % Sauerstoff "O₂", insbesondere Spuren von O₂ und bis zu 0,5 % Wasser "H₂O" beigesetzt werden. Beide Anteile müssen begrenzt sein, um die selektive Oxidation unedler Legierungselemente zu minimieren. Der Rest der bevorzugten Atmosphäre wird Stickstoff "N₂", bevorzugt 80 %, besonders bevorzugt 85 %, insbesondere bevorzugt 90 %, beigesetzt. In einer besonderen Ausführungsform besteht die Atmosphäre aus den beschriebenen Anteilen von H₂, O₂, H₂O und N₂. Der Taupunkt der T_{P2} beträgt mindestens -60 °C, bevorzugt -40 °C, besonders bevorzugt -35 °C. Des Weiteren sollte der Taupunkt nicht größer als 0 °C, bevorzugt -10 °C, besonders bevorzugt -16 °C, sein, da es ansonsten zu einer ungewollten Oxidbildung kommen kann.

In einer besonderen Ausführungsform kann das Durchwärmen des Stahlflachprodukts in Arbeitsschritt d) durch das Halten bei einer konstanten Temperatur T₄ erfolgen. Unter einer konstanten Temperatur ist eine Schwankung von maximal ±5 °C zu verstehen, da prozesstechnisch eine genauere Einstellung nicht möglich ist. Diese besondere Ausführungsform ist insbesondere dann zu wählen, wenn analysebedingt eine verhältnismäßige niedrige T₄ Temperatur eingestellt wurde.

### Arbeitsschritt e)

Das Stahlflachprodukts wird mit einer Abkühlrate ϑ₅ = 10 °C/s - 100 °C/s in einer reduzierenden Atmosphäre A₅ auf eine Temperatur T₅ abgekühlt. Die Temperatur T₅ beträgt höchstens (T_{MS} + 40 °C), bevorzugt (T_{MS} + 20 °C), besonders bevorzugt T_{MS} um einen ausreichenden Martensitanteil bzw. eine ausreichende Keimbildung für Bainit im Endgefüge sicher zu stellen. Die Temperatur T₅ sollte mindestens (T_{MS} - 175 °C) betragen. In diesem Schritt entsteht der sogenannte primäre Martensit. T_{MS} kann mittels folgender Gleichung bestimmt werden: ${T}_{MS} \left(°C\right) = 539 ° C + \left(-423\left[%C\right]-30,4\left[%Mn\right]-7,5\left[%Si\right]+30\left[%Al\right]\right) ° C / wt %$

Außerdem muss die Temperatur T₅ ≤ 550 °C sein, damit eine selektive Rückoxidation auf der Stahloberfläche vermieden werden kann. Die Abkühlrate ϑ₅ sollte mindestens 10 °C/s , besonders bevorzugt 20 °C/s, betragen. Die Abkühlrate ϑ₅ sollte begrenzt sein auf maximal 100 °C/s, bevorzugt 50 °C/s, besonders bevorzugt 30 °C/s. Der Minimalwert von ϑ₅ ergibt sich daraus, dass bei einer zu niedrigen Abkühlrate eine ungewollte ferritische und/oder bainitische Umwandlung nicht ausgeschlossen werden kann. Der Maximalwert von ϑ₅ wird dadurch begrenzt, dass ein zu hohes Risiko einer ungewollten (selektiven) Rückoxidation der Stahloberfläche besteht.

Die bevorzugt eingestellte Atmosphäre A₅ im Arbeitsschritt e) umfasst mindestens 2 % Wasserstoff "H₂" bevorzugt 3 % H₂, besonders bevorzugt 5 % H₂. Durch den eingestellten Wasserstoffanteil kann sichergestellt werden, dass die Atmosphäre reduzierend, insbesondere bezüglich Eisen, ist. Dadurch wird eine unkontrollierte Oxidation vermieden und eine Rückoxidation auf der Oberfläche kann vermieden werden. Der H₂ Gehalt sollte bevorzugt aus wirtschaftlichen Gründen auf maximal 80 %, bevorzugt 50 %, begrenzt sein. Außerdem können der Atmosphäre bis zu 0,5 % Sauerstoff "O₂", insbesondere Spuren von O₂ und bis zu 0,5 % Wasser "H₂O" beigesetzt werden. Beide Anteile müssen begrenzt sein, um die selektive Oxidation unedler Legierungselemente zu minimieren. Der Rest der bevorzugten Atmosphäre wird Stickstoff "N₂", bevorzugt 80 %, besonders bevorzugt 85 %, insbesondere bevorzugt 90 %, beigesetzt. In einer besonderen Ausführungsform besteht die Atmosphäre aus den beschriebenen Anteilen von H₂, O₂, H₂O und N₂. Der Taupunkt T_{P5} beträgt mindestens -60 °C, bevorzugt -40 °C. Des Weiteren sollte der Taupunkt nicht größer als 0 °C, bevorzugt -10 °C, besonders bevorzugt -15 °C, betragen, da ansonsten selektive Oxidation unedler Legierungselemente erfolgen kann.

In einer besonderen Ausführungsform ist A₄ ungleich A₅, da dadurch eine unkontrollierte Verschleppung des Wasserstoffs aus der Atmosphäre A₄ in die Atmosphäre A₅ vermieden wird. Dadurch kann der Wasserstoffgehalt in Atmosphäre A₅ genau auf die benötigte Menge zur Vermeidung selektiver Oxidation eingestellt werden und es ist kein überschüssiger Wasserstoff vorhanden, der ungewollt in den Stahl diffundiert und zu Wasserstoffversprödung führt. Dies kann durch eine bauliche Trennung, insbesondere ein Schleusensystem erreicht werden.

### Arbeitsschritt f)

In Arbeitsschritt f) wird das Stahlflachprodukt auf eine Temperatur T₆ in einer Atmosphäre A₆ eingestellt und für eine Haltezeit t₆ = 1 s - 60 s gehalten. Der Minimalwert für T₆ beträgt (T_{MS} - 175 °C), bevorzugt (T_{MS} - 150 °C). Der Maximalwert beträgt T_{MS}, bevorzugt (T_{MS} - 75 °C). TMS bezeichnet die Martensitstarttemperatur, welche mit folgender Gleichung abgeschätzt werden kann: ${T}_{MS} \left(°C\right) = 539 ° C + ( - 423 \left[%C\right] - 30,4 \left[%Mn\right] - 7,5 \left[%Si\right] + 30 \left[%Al\right] ° C / wt % ,$ wobei die Elementkonzentrationen in Gewichtsprozent zu verwenden sind.

In einer besonderen Ausführungsform ist T₆ = T₅. In einer besonderen Ausführungsform ist T_{P6} = T_{P5}. Das Stahlflachprodukt sollte mindestens 1 s, bevorzugt mindestens 4 s, besonders bevorzugt mindestens 9 s, bei T₆ gehalten werden, da dadurch eine homogene Temperaturverteilung im erfindungsgemäßen Material erreicht wird, die die Ausbildung eines besonders feinen und gleichmäßigen Gefüges aus primärem Martensit und Restaustenit über den Querschnitt des Stahlflachproduktes gewährleistet. Die Haltezeit t₆ ist aus wirtschaftlichen Gründen auf 60 s begrenzt. In einer besonderen Ausführungsform bei Dicken des Stahlflachproduktes ≥ 1,0 mm beträgt die Haltezeit 10 s - 60 s.

Die bevorzugt eingestellte Atmosphäre A₆ im Arbeitsschritt f) umfasst mindestens 2 % Wasserstoff "H₂" bevorzugt 3 % H₂, besonders bevorzugt 5 % H₂. Durch den eingestellten Wasserstoffanteil kann sichergestellt werden, dass die Atmosphäre reduzierend ist, insbesondere bezüglich Eisen. Dadurch wird eine unkontrollierte Oxidation vermieden und eine Rückoxidation auf der Oberfläche kann vermieden werden. Der H₂ Gehalt sollte bevorzugt aus wirtschaftlichen Gründen auf maximal 20 %, bevorzugt 10 %, begrenzt sein. Außerdem können der Atmosphäre bis zu 0,5 % Sauerstoff "O₂", insbesondere Spuren von O₂ und bis zu 0,5 % Wasser "H₂O" beigesetzt werden. Beide Anteile müssen begrenzt sein, um die selektive Oxidation unedler Legierungselemente zu minimieren. Dem Rest der bevorzugten Atmosphäre wird Stickstoff "N₂", bevorzugt 80 %, besonders bevorzugt 85 %, insbesondere bevorzugt 90 %, beigesetzt. In einer besonderen Ausführungsform besteht die Atmosphäre aus den beschriebenen Anteilen von H₂, O₂, H₂O und N₂. Der Taupunkt der T_{P6} beträgt mindestens -60 °C, bevorzugt -40 °C. Des Weiteren sollte der Taupunkt nicht größer als (-5) °C, bevorzugt -10 °C, besonders bevorzugt -15 ° C, betragen, da ansonsten selektive Oxidation unedler Legierungselemente erfolgen kann.

In einer besonderen Ausführungsform ist A₆ ungleich A₅, da dadurch eine unkontrollierte Verschleppung des Wasserstoffs aus der Atmosphäre A₄ in die Atmosphäre A₅ vermieden wird. Dadurch kann der Wasserstoffgehalt in Atmosphäre A₅ genau auf die benötigte Menge zur Vermeidung selektiver Oxidation eingestellt werden und es ist kein überschüssiger Wasserstoff vorhanden, der ungewollt in den Stahl diffundiert und zu Wasserstoffversprödung führt. Dies kann durch eine bauliche Trennung, insbesondere ein Schleusensystem erreicht werden.

### Arbeitsschritt g)

In Arbeitsschritt g) wird das Stahlflachprodukt mit einer Aufheizrate ϑ₇ = 4 °C/s - 1000 °C/s in einer Atmosphäre A₇ auf eine Temperatur T₇ geheizt. Die Temperatur T₇ beträgt höchstens 510 °C, besonders bevorzugt 500 °C, da ansonsten eine ungewollte Festigkeitsabnahme des Stahlflachprodukts erfolgt.

Die Temperatur T₇ sollte größer als T_{MS}, bevorzugt größer T_{MS} +50 °C betragen, um im Grundwerkstoffgefüge den Restaustenit mit C aus dem übersättigten primären Martensit bzw. Bainit anzureichern.

Die Aufheizrate ϑ₇ sollte mindestens 2 °C/s , besonders bevorzugt 4 °C/s betragen, da es ansonsten zu einer ungewollten Bildung von Karbiden kommen kann, welche den Kohlenstoff abbinden und nicht zur Anreicherung im Restaustenit zur Verfügung stehen. Die Abkühlrate ϑ₇ sollte begrenzt sein auf maximal 100 °C/s, bevorzugt 50 °C/s.

Die bevorzugt eingestellte Atmosphäre A₇ im Arbeitsschritt g) umfasst mindestens 2 % Wasserstoff "H₂", bevorzugt 3 % H₂, besonders bevorzugt 5 % H₂. Durch den eingestellten Wasserstoffanteil kann sichergestellt werden, dass die Atmosphäre reduzierend ist, insbesondere bezüglich Eisen. Dadurch wird eine unkontrollierte Oxidation vermieden und eine Rückoxidation auf der Oberfläche kann vermieden werden. Der H₂ Gehalt sollte bevorzugt aus wirtschaftlichen Gründen auf maximal 20 % bevorzugt 10 %, begrenzt sein. Außerdem können der Atmosphäre bis zu 0,5 % Sauerstoff "O₂", insbesondere Spuren von O₂ und bis zu 0,5 % Wasser "H₂O" beigesetzt werden. Beide Anteile müssen begrenzt sein, um die selektive Oxidation unedler Legierungselemente zu minimieren. Dem Rest der bevorzugten Atmosphäre wird Stickstoff "N₂", bevorzugt 80 %, besonders bevorzugt 85 %, insbesondere bevorzugt 90 %, beigesetzt. In einer besonderen Ausführungsform besteht die Atmosphäre aus den beschriebenen Anteilen von H₂, O₂, H₂O und N₂. Der Taupunkt der T_{P7} beträgt mindestens -60 °C, bevorzugt - 40 °C. Des Weiteren sollte der Taupunkt nicht größer als 0 °C, bevorzugt -10 °C, besonders bevorzugt -15 °C, betragen, da ansonsten selektive Oxidation unedler Legierungselemente erfolgen kann. In einer besonderen Ausführungsform ist A₇ gleich A₆.

### Arbeitsschritt h)

Anschließend wird das Stahlflachprodukt auf einer Temperatur T₈ in einer reduzierenden Atmosphäre A₈ für eine Gesamtzeit für das Wiederaufheizen (Arbeitsschritt g), Einstellen der Temperatur auf T₈ und Halten von t₈ = 10 s - 600 s gehalten. Die Temperatur T₈ beträgt höchstens 510 °C, da ansonsten ein ungewollte Festigkeitsabnahme des Stahlflachprodukts erfolgt. In einer besonderen Ausführungsform beträgt T₈ höchstens 500 °C, um Benetzungs- oder Haftungsstörungen während der anschließenden Beschichtung zu vermeiden.

Die Temperatur T₈ sollte größer als T_{MS}, bevorzugt größer T_{MS} +50 °C betragen, um im Grundwerkstoffgefüge den Restaustenit mit C aus dem übersättigten primären Martensit und Bainit anzureichern. In einer besonderen Ausführungsform gilt T₇ = T₈.

Das Stahlflachprodukt sollte mindestens 10 s, bevorzugt mindestens 15 s, besonders bevorzugt mindestens 20 s, bei T₈ gehalten werden, da ansonsten nicht ausreichend Diffusionszeit für C besteht, sich im Restaustenit anzureichern. Die Haltezeit t₈ ist auf 600 s, bevorzugt 120 s, besonders bevorzugt 100 s, begrenzt, da sich ansonsten ein ungewollt hoher Karbidanteil im Grundgefüge ausbildet.

Die bevorzugt eingestellte Atmosphäre A₈ im Arbeitsschritt h) umfasst mindestens 2 % Wasserstoff "H₂", bevorzugt 3 % H₂, besonders bevorzugt 5 % H₂. Durch den eingestellten Wasserstoffanteil kann sichergestellt werden, dass die Atmosphäre reduzierend ist, insbesondere bezüglich Eisen. Dadurch wird eine unkontrollierte Oxidation vermieden und eine Rückoxidation auf der Oberfläche kann vermieden werden. Der H₂-Gehalt sollte bevorzugt aus wirtschaftlichen Gründen auf maximal 20 %, bevorzugt 10 %, begrenzt sein. Außerdem können der Atmosphäre bis zu 0,5 % Sauerstoff "O₂", insbesondere Spuren von O₂ und bis zu 0,5 % Wasser "H₂O" beigesetzt werden. Beide Anteile müssen begrenzt sein, um die selektive Oxidation unedler Legierungselemente zu minimieren. Dem Rest der bevorzugten Atmosphäre wird Stickstoff "N₂", bevorzugt 80 %, besonders bevorzugt 85 %, insbesondere bevorzugt 90 %, beigesetzt. In einer besonderen Ausführungsform besteht die Atmosphäre aus den beschriebenen Anteilen von H₂, O₂, H₂O und N₂. Der Taupunkt der T_{P8} beträgt mindestens -60 °C, bevorzugt -40 °C, da sich ansonsten Zinkstaub auf der Oberfläche ablagert Des Weiteren sollte der Taupunkt nicht größer als (-5) °C, bevorzugt -10 °C, besonders bevorzugt -15 ° C, betragen, da ansonsten selektive Oxidation unedler Legierungselemente erfolgen kann. In einer besonderen Ausführungsform ist A₈ = A₇, insbesondere A₈ = A₇ = A₆.

### Arbeitsschritt i)

In Arbeitsschritt i)1. wird das Stahlflachprodukt bei einer Schmelzbadtemperatur T₉ in einer reduzierenden Atmosphäre A₉ in einem Beschichtungsbad beschichtet. Das Beschichtungsbad besteht aus 0,15 % - 2,0 % Al, ist gesättigt an Fe und Rest Zn und unvermeidbare Verunreinigungen. Im Beschichtungsbad ist mindestens 0,15 %, bevorzugt 0,17 % Aluminium "Al" enthalten, da ansonsten im Beschichtungsbad die Bildung spröder Fe-Zn-Phasen an der Grenzschicht Stahl/Überzug nicht ausreichend verhindert werden kann bzw. sich nur eine unzureichend ausgebildete Fe2Al5-Grenzschicht bildet. Der Aluminiumgehalt sollte maximal 2,0 %, bevorzugt 1,8 %, insbesondere besonders bevorzugt 0,94 %, insbesondere bevorzugt 0,24% betragen, da ansonsten die Schweißeignung des resultierenden Überzugs negativ beeinflusst wird. Das Schmelzbad ist mit Eisen "Fe" gesättigt. Optional kann das Beschichtungsbad Magnesium "Mg" mit mindesten 0,25 %, bevorzugt 0,28 % und maximal 8,0 %, bevorzugt 2,0 % enthalten. In einer bevorzugten Ausführungsform gilt Al-Gehalt ≤ Mg-Gehalt. Das Beschichten erfolgt bei einer Schmelzbadtemperatur T₉ von mindestens 450 °C, bevorzugt 460 °C und maximal 520 °C, bevorzugt 500 °C. Der Minimalwert von T₉ ergibt sich aus der unzureichenden Fe2Al5-Grenzschichtbildung bei Beschichtungsbadtemperaturen < 450 °C. Der Maximalwert von T₉ wird begrenzt durch die verstärkte Fe-Lösung in das Beschichtungsbad einhergehend mit verstärkter Schlackebildung bei Beschichtungsbadtemperaturen > 520 °C. Des Weiteren kann die damit verbundene Aufheizung des Stahlbands auf eine Temperatur > T₈ möglichst verhindert werden, um ungewollte Karbidbildung im Grundwerkstoff zu vermeiden.

Das Beschichten erfolgt in einer reduzierenden Atmosphäre A₉, um Rückoxidation zu vermeiden. Daher erfolgt die Beschichtung bevorzugt in einer geschlossenen Rüsselkonstruktion, um weiterhin einen Kontakt zur Umgebungsluft zu verhindern. Um Beschichtungsfehler durch Schlackebildung auf dem Beschichtungsbadspiegel oder durch Niederschlagen von Beschichtungsbaddämpfen zu vermeiden, wird der Rüssel mit einer Spülgasatmosphäre A₉ geflutet. Dabei kann die Atmosphäre A₉ in einer besonderen Ausführungsform N₂ und optional einen H₂-Anteil von 5 % - 10 % sowie unvermeidbare Verunreinigungen insbesondere H₂O und O₂ umfassen. Die ggf. erfolgende Zugabe von H₂ richtet sich dabei nach dem technisch unvermeidbaren Anteil an Rest-O₂ in A₉, welcher stets ≤ 10ppm betragen soll. In einer besonderen Ausführungsform beträgt der Taupunkt der Atmosphäre A₉ mindestens -60 °C, bevorzugt -40 °C und maximal +50 °C, bevorzugt 0 °C. Der Minimalwert von T_{P9} ergibt sich daraus, dass bei niedrigen Taupunkten das Verdampfen von Beschichtungsbadanteilen nicht mehr ausreichend verhindert wird und die Einstellung solch niedriger Taupunkte einen unverhältnismäßig großen technischen Aufwand erfordert. Der Maximalwert von T_{P9} ergibt sich daraus, dass höhere Taupunkte sowohl eine starke Schlacke- und Oxidschichtbildung auf dem Beschichtungsbadspiegel fördern und weiterhin zu einer ungewollten (selektiven) Oxidation der Stahloberfläche führen können. Der Taupunkt kann durch Zugabe von befeuchtetem N₂, alternativ von befeuchtetem N₂-H₂ kontrolliert werden.

Nach Austritt aus dem Beschichtungsbad wird überschüssige Zinkschmelze mittels Bedüsung von Luft-, N₂- oder einem Gemisch aus Luft und N₂ vom Stahlband abgestreift. Ein gegenüber Luft zunehmender N₂-Anteil kann vorteilhaft für die Vermeidung von Fehlern in der Beschichtung sein. Durch die erfindungsgemäße Ausführung der Glüh- und Beschichtungsschritte resultiert - trotz der hohen Legierungsanteile an unedlen Elementen in der Stahlzusammensetzung - ein auf Zn-Phasen basierender Überzug als gut haftende Schicht, der über eine vorwiegend deckende Fe2Al5-Grenzschicht mit der vorwiegend reduzierten Stahloberfläche verbunden ist. Außerdem werden durch das erfindungsgemäße Verfahren Beschichtungsfehler und Haftungsstörungen vermieden. Ebenso werden Netzwerke interner Oxide der unedlen Legierungselemente vermieden, so dass auch die oberflächennahen Kornlagen einen ausreichenden Zusammenhalt zum Grundwerkstoff besitzen, was ebenso Haftungsstörungen vermeidet. Gegenüber dem mehrphasigen Grundwerkstoff kann in einer besonderen Ausführungsform die Glühbehandlung so eingestellt werden, insbesondere durch Wechsel reduktive / oxidative / reduktive Ofenzonenatmosphären, dass mindestens eine erste Kornlage an der Stahloberfläche zumindest teilweise ferritisiert, d.h. > 50 % Ferrit vorliegt. Dies hat sich ebenfalls als Vorteil dargestellt, da diese oberflächennahe Randlage fähig ist, Risswachstum bei oder nach dem Umformen zum Bauteil besser duktil abzufangen als das Grundwerkstoffgefüge.

In Arbeitsschritt i)2. wird das Stahlflachprodukt auf eine Temperatur T₁₀ abgekühlt, wobei T₁₀ ≤ 60 °C. In einer besonderen Ausführungsform beträgt die Abkühlrate ϑ₁₀ > 5 °C/s. Der Minimalwert von u₁₀ ergibt sich aus technisch-wirtschaftlichen Überlegungen, die hierfür notwendige Kühlstrecke nicht unnötig lang auslegen zu müssen. Liegt T₁₀ > 60 °C, bevorzugt T₁₀ > 40 °C kann dies zu Oberflächenfehlern während des anschließenden Dressierprozesses führen.

### Arbeitsschritt j)

Dressieren des Stahlflachprodukts mit mindestens einem Umformstich und einem Gesamtdressiergrad D = 0,1 % - 0,8 %, bevorzugt D = 0,1 % - 0,5 %, besonders bevorzugt D = 0,2 % - 0,5 %. In einer besonderen Ausführungsform kann das Dressieren mit mindestens zwei Umformstichen erfolgen. Das Dressieren dient zur Verbesserung der Planlage, Feineinstellung der mechanischen Eigenschaften durch eine abschließende Anhebung der Festigkeit sowie zur Einprägung einer definierten Oberflächenfeinstruktur über die Dressierwalzenstruktur in den Überzug. Das erfindungsgemäße Dressieren bewirkt neben den anderen beschriebenen Verfahrensschritten die erwünschte Rauheit und Spitzenzahl der Oberfläche.

Der Minimalwert von D wird dadurch bestimmt, dass bei einem Dressiergrad von < 0,1%, bevorzugt 0,2 %, nicht ausreichend Walzkraft aufgebracht wird, die Planlage zu optimieren und die erfindungsgemäßen Minimalanforderungen an Rₐ und R_{pc} zu erfüllen. Der Maximalwert von D wird dadurch begrenzt, dass sich die Produkteigenschaften durch einen D-Grad > 0,8%, bevorzugt 0,5 %, nicht weiter verbessern lassen, aber der technische Aufwand aufgrund von notwendiger Walzkraft oder mehrstichigem Nachdressierens unverhältnismäßig ansteigt. Aus wirtschaftlichen und logistischen Gründen wird das Dressieren vorzugsweise in-line durchgeführt, d.h. in einem kontinuierlichen Prozess in derselben Anlage zusammen mit der vorgeschalteten Glühbehandlung. Alternativ kann das Dressieren auch in einem Folgeprozess an einem Stand-Alone-Dressiergerüst erfolgen oder in einer Kombination aus In-line- und Off-line-Dressieren, insbesondere dann, falls mehr als ein Umformstich zur Erreichung der erfindungsgemäßen Grenzen von D, Rₐ und R_{pc} notwendig sein sollten. Die applizierte Oberflächentexturierung kann auf einer deterministischen oder stochastischen Feinstruktur basieren. Eine bevorzugte Ausführungsform ist es beim Dressieren, eine stochastische Oberflächentexturierung zu applizieren, um im geölten bzw. gefetteten Zustand das Reibverhalten zwischen Stahloberfläche und Werkzeug während der Umformung zum Bauteil zu optimieren. Bei der hohen Druckbelastung aufgrund der notwendig hohen Umformkräfte für hochfeste Stähle birgt eine stochastische Oberflächenstruktur den Vorteil, dass bei hohen Druckbeanspruchungen der Schmierstoff über Mikrokanäle, welche sich zwischen den Bergen und Tälern der Oberflächentextur auftun, aus der Beanspruchungszone abfließen kann. Dies erlaubt eine gleichmäßigere Verteilung des Schmierstoffes über die gesamte Oberfläche, an der es im Umformprozess zu einem Kontakt zwischen Werkzeug und Stahlflachprodukt kommt. Des Weiteren gewährleistet eine stochastische Grundstruktur Verlaufs- und Haftungseigenschaften für organische oder metallische Beschichtungen, die erforderlichenfalls zusätzlich auf das erfindungsgemäße Stahlflachprodukt aufgebracht werden können.

In einer besonderen Ausführungsform wird das Stahlflachprodukt in dem erfindungsgemäßen Verfahren in den Schritten b) - h) mittels Ofenrollen durch einen Ofen bewegt wird, wobei mindestens eine der verwendeten Ofenrollen, bevorzugt alle Ofenrollen, eine Beschichtung mit einer Mikrohärte ≥ 750 HV0,3, bevorzugt ≥ 900HV0,3, und eine Rauheit *Rₐ* = 3,0 *µm* - 8 *µm* aufweist. Die Mikrohärte wird anhand DIN EN ISO 6507 bestimmt. In der erfindungsgemäßen Ausführung des Glühens kann es zu Wechselwirkungen der verschiedenen metallischen und oxidischen Bestandteile der Stahloberfläche mit den Ofenrollen kommen. Daraus können Aufwachsungen auf den Ofenrollen entstehen, welche wiederum Oberflächenfehler im Stahlband verursachen können. Dabei hat sich gezeigt, dass in der besonderen Ausführungsform eine Ofenrolle, bevorzugt alle Ofenrollen mit einer Beschichtung mit einer Mikrohärte ≥ 750 HV0,3, bevorzugt ≥ 900HV0,3, und eine Rauheit *Rₐ* = 3,0 *µm* - 8 *µm* versehen sein sollten, damit diese Oberflächenfehler vermieden werden können.

In einer besonderen Ausführungsform kann die Atmosphäre A₄ und der Taupunkt T_{P4} in Arbeitsschritt d) so eingestellt werden, dass H₂O/H₂ < 0,957, bevorzugt H₂O/H₂ < 0,90, besonders bevorzugt H₂O/H₂ < 0,80 beträgt. Hierdurch wird die dünne Oxidschicht, welche sich in der Atmosphäre A₄ ausbildet, weiter reduziert werden.

Die Durchführung des erfindungsgemäßen Verfahrens führt zu dem erfindungsgemäßen Stahlflachprodukt: Hochfestes, beschichtetes Stahlflachprodukt, mit einer Zugfestigkeit Rₘ = 900 MPa - 1500 MPa, einer Dehngrenze Rₚ₀₂ ≥ 680 MPA und einer Dehnung A80 = 7 % - 25 %, welcher einen Stahl umfasst, der aus den folgenden Elementen besteht
C: 0,10 - 0,5 %;
Mn: 1,0 - 3,0 %;
Si: 0,9 -1,7 %;
P: ≤ 0,020 %;
S: ≤ 0,005 %;
N: ≤ 0,010 %;
sowie optional eines oder mehrere der folgenden Elemente
AI: 0,01-1,5 %;
Cr: 0,05 - 1 %;
Mo: 0,05 - 0,2 %;
B: 0,0004 - 0,002 %;
Cu: 0,05 - 0,2 %; $0,005 % \leq Ti + Nb + V \leq 0,2 % ;$ und als Rest aus Eisen und unvermeidbaren Elementen, wobei das Stahlflachprodukt ein Gefüge aufweist, das aus ≥ 80 % Bainit und/oder Martensit, wovon mindestens 75 % des Martensits angelassen ist, ≥ 5 % Restaustenit und ≤ 10 % Ferrit besteht und das Haftungsergebnis im Kugelschlagtest nach SEP 1931 der Klasse 1 oder 2, vorzugsweise Klasse 1, vorliegt.

In einer besonderen Ausführungsform ist die Beschichtungsschicht eine geschlossene Schicht. Eine Beschichtungsschicht gilt als geschlossen, wenn ≥ 95 %, bevorzugt ≥ 98 %, besonders bevorzugt ≥ 99 %, der Stahlflachproduktoberfläche mit der Beschichtung bedeckt ist. Dies kann anhand von Rasterelektronenuntersuchungen überprüft werden.

Die erfindungsgemäße Oberfläche weist bevorzugt eine Rauheit von *Rₐ* = 0,5 *µm* - 1,8 *µm*, insbesondere *Rₐ* = 0,7 *µm* - 1,8 *µm* und eine Spitzenanzahl *R_{PC}* ≥ 40 *cm*⁻¹, insbesondere *R_{PC}* ≥ 50 *cm*⁻¹ auf. Eine Rauheit Rₐ sowohl < 0,5µm als auch > 1,8µm ist zu vermeiden, da solche Werte zu einem nachteilhaften Reibverhalten während der späteren Umformung zum Bauteil führen können. R_{Pc} sollte bevorzugt nicht < 40cm⁻¹ liegen zur Sicherstellung ausreichend guter optischer Eigenschaften auch nach Lackierung.

Das erfindungsgemäße Stahlflachprodukt weist eine Zugfestigkeit Rₘ = 900 MPa - 1500 MPa, eine Dehngrenze Rₚ₀₂ ≥ 680 MPA und eine Dehnung A₈₀ =7 % - 25 % auf.

In einer besonderen Ausführungsform mit C ≤ 0,16 % und Si ≤ 1,2 %, bevorzugt C ≤ 0,15 % und Si ≤ 1,2 %, besonders bevorzugt C ≤ 0,15 % und Si ≤ 1,1 % beträgt die Zugfestigkeit Rₘ < 1000 MPa, bevorzugt Rₘ ≤ 980 MPa. In dieser besonderen Ausführungsform kann der erfindungsgemäße Stahl insbesondere bevorzugt C ≥ 0,12 %, besonders bevorzugt C ≥ 0,13 % und bevorzugt Si ≥ 0,9 %, besonders bevorzugt Si ≥ 1,05 % aufweisen.

In einer alternativen Ausführungsform mit C > 0,16 und Si > 1,2, bevorzugt C > 0,16 % und Si ≥ 1,25 %, besonders bevorzugt C ≥ 0,18 % und Si ≥ 1,3 %, insbesondere bevorzugt C ≥ 0,20 % und Si ≥ 1,4 %, beträgt die Zugfestigkeit Rₘ ≥ 1000MPa, bevorzugt Rₘ ≥ 1080MPa. In dieser besonderen Ausführungsform kann der erfindungsgemäße Stahl insbesondere bevorzugt C ≤ 0,5 %, besonders bevorzugt C ≤ 0,5 % und bevorzugt Si ≤ 1,7 %, besonders bevorzugt Si ≤ 1,5 % aufweisen.

In einer besonderen Ausführungsform weist das Stahlflachprodukt einen Biegewinkel > 80 % und eine Lochaufweitung > 25 % auf.

Das erfindungsgemäße Stahlflachprodukt weist ein Gefüge bestehend aus ≥ 80 % Bainit und/oder Martensit, wovon mindestens 75 % des Martensits angelassen ist, ≥ 5 % Restaustenit und ≤ 10 % Ferrit auf.

Das vorliegende Gefüge besteht zu 80 % aus Bainit und/oder Martensit. Bevorzugt handelt es sich bei dem Bainit um bainitischen Ferrit. Von dem Martensit werden während des erfindungsgemäßen Verfahrens 75 %, bevorzugt 80 %, besonders bevorzugt 90 % angelassen. Bevorzugt liegen maximal 25 %, besonders bevorzugt 20 %, besonders bevorzugt 10 % des Martensits in dem erfindungsgemäßen Gefüge unangelassen vor.

Das Gefüge eines erfindungsgemäßen Stahlflachprodukts enthält mindestens 5 % Restaustenit. Restaustenit wirkt sich günstig auf die Umformbarkeit und Dehnung martensithaltiger Stähle aus. Der bis auf Raumtemperatur stabilisierte Austenit kann unter Nutzung des TRIP-Effekts bei gleichzeitig höherer Verfestigung stärker gedehnt werden als andere Gefügebestandteile. Mit der Begrenzung der austenitstabilisierenden Legierungselemente wie C und Mn aus Schweißbarkeitsgründen ist ein Restaustenitanteil größer 20 % mit dem beschriebenen Herstellungsprozess nicht möglich.

Das erfindungsgemäße Stahlflachprodukt weist ein Gefüge auf, dass maximal 10 % Ferrit, bevorzugt 5 %, besonders bevorzugt 3 %, enthält, um die geforderten hohen Festigkeiten zu gewährleisten. In einer bevorzugten Ausführungsform handelt es sich bei dem vorliegenden Ferrit um polygonalen Ferrit.

In einer besonderen Ausführungsform ist die Beschichtung auf Zinkbasis, insbesondere weist die eine Schichtdicke von mindestens 5 µm und maximal 25 µm auf.

In einer besonderen Ausführungsform kann ein Bauteil für den strukturellen Leichtbau im Automobilbau aus einem erfindungsgemäßen Stahlflachprodukt geformt werden.

Im Folgenden wird die Erprobung des erfindungsgemäßen Verfahrens im Labor beschrieben. Zunächst wurden verschiedene kaltgewalzte Stahlflachprodukte zur Verfügung gestellt, die aus verschiedenen Stählen gemäß Tabelle 1 hergestellt wurden. Die verschiedenen Stahlflachprodukte wurden anschließend mit den Verfahren gemäß Tabelle 2 und 3 erprobt. Die erreichten Stahlflachprodukteigenschaften sind in Tabelle 4 zu sehen. Die Ofeneintrittstemperatur lag in allen Beispielen bei Raumtemperatur.

Die Überprüfung, ob eine Schicht geschlossen war, wurde anhand von Rasterelektronenuntersuchungen mit einer Spannung von 25 keV an einem Bildausschnitt von 300 µm × 300 µm vorgenommen. Dabei wurde ein Raster von 1 µm × 1 µm auf die Oberfläche gelegt. Alle Rasterfelder, in denen die Bedeckung nicht vollständig war, wurden gezählt und ein Prozentsatz errechnet, wie geschlossen die Schicht war ([Anzahl_Rasterfeld_gesamt- Anzahl_Rasterfeld_nicht bedeckt] / Anzahl_Rasterfeld_gesamt).

Auf die Proben F12 und B2 wurde außerdem während des Verfahrens eine stochastische Oberflächentexturierung während des Dressierschrittes aufgebracht.

Bei den Proben D7 und F13 war eine Ofenrolle mit einer Beschichtung mit einer Mikrohärte von 8001 HV0,3 und einer Rauheit von 4 µm beschichtet.

Die Stahllegierungen B, D-F weisen die erfindungsgemäße Stahlzusammensetzung auf. Die Stahllegierung B wurde unter unterschiedlichen Herstellparametern getestet B2 - B6. Dabei war im Fall B2 die Atmosphäre A₂ reduzierend Es konnte zwar eine geschlossene Beschichtungsschicht erreicht werden, allerdings zeigten sich schlechte Haftungsergebnisse mit einem Wert der Klasse 3. Die oberste Kornlage des Stahlflachprodukts lag nicht ferritisiert vor. Überraschenderweise führte eine kontrollierte Einstellung einer oxidierenden Atmosphäre A₂ in Beispiel B3 zu deutlich besseren Beschichtungseigenschaften. Diese zeigen in einer geschlossenen Beschichtungsschicht und einer Haftung im Kugelschlagtest nur einen Wert der Klasse 2. Des Weiteren zeigt die Oberfläche eine geringe Rauheit (s. Rₐ und R_{PC}-Wert). Der Versuch B4 zeigte zwar gute Oberflächeneigenschaften, aber durch eine T₄ Temperatur < Ac3 - 30 °C und T₄ < T₃ kann der Kohlenstoff nicht homogen im Austenitgefüge verteilt werden, was in einem zu niedrigen Anteil angelassenem Martensit resultiert. Im Beispiel B5 wird hingegen das erfindungsgemäße Gefüge erreicht, aber das Beispiel weist schlechte Oberflächeneigenschaften auf, wie die Beschichtungsqualität, die Haftung und die Rauheit. Diese schlechten Oberflächeneigenschaften sind begründet in dem nicht erfindungsgemäßen Taupunkt Tₚ₈. Auch im Verfahren nach Beispiel B6 zeigten sich schlechte Beschichtungseigenschaften und Haftungseigenschaften. Dies ist begründet in einer zu langen Zeit t₂, was zu einer erhöhten Oxidationsschicht führt, die sich in den folgenden Schritten nicht ausreichend reduzieren lässt.

Die Beispiele D7, D8, F12 und F13 werden nach dem erfindungsgemäßen Verfahren durchgeführt und weisen guten Oberflächeneigenschaften in Beschichtung, Haftung und Rauheit auf. Außerdem lag die oberste Kornlage des Stahlflachprodukts ferritisiert vor. Dahingegen konnte im Beispiel D9 keine gute Haftung erreicht werden, da die Atmosphäre A₂ reduzierend war. Außerdem weist D9 eine nicht erfindungsgemäße Rauheit auf. Im Beispiel D10 hingegen führt der nicht erfindungsgemäße Taupunkt T_{P8} und die erhöhte T₈ Temperatur zur selektiven Oxidation unedler Legierungselemente und schlechte Oberflächeneigenschaften und ein hoher Ferritanteil im Gefüge sind das Ergebnis. Die oberste Kornlage des Stahlflachprodukts lag nicht ferritisiert vor.

Die Stahllegierungen A und E weisen einen nicht erfindungsgemäßen Siliziumgehalt auf, alle weiteren Verfahrensschritte liegen im erfindungsgemäßen Bereich. Durch den niedrigen Siliziumgehalt bildet sich im Gefüge ein hoher Anteil an Bainit und Karbiden. Dies resultiert in einem niedrigen Restaustenitanteil und einem hohen Anteil angelassenem Martensit. Daher sind die Beispiele A1, E10 und E11 nicht erfindungsgemäß.

Die Stahllegierung C weist einen nicht erfindungsgemäßen Kohlenstoffgehalt und Siliziumgehalt auf, da zu viel frischer Martensit gebildet wird. Beide Beispiele C5 und C6 weisen daher einen nicht erfindungsgemäßen Anteil an angelassenem Martensit auf. C6 weist außerdem einen nicht erfindungsgemäßen Ferrit und Restaustenitanteil auf.

**Tabelle 1**

| Nr. | C | Si | Mn | P | S | Al | Cr | Cu | Nb | Mo | N | Tl | V | B | TI+NB +V | Ac3 | MS |
|---|---|---|---|---|---|---|---|---|---|---|---|---|---|---|---|---|---|
| A | 0,142 | 0,21 | 1,63 | 0,012 | 0,0027 | 0,031 | 0,780 | 0,051 | 0,002 | 0,003 | 0,0027 | 0,037 | 0,002 | 0,0011 | 0,041 | 808 | 429 |
| B | 0,218 | 1,478 | 2,21 | 0,016 | 0,0023 | 0,024 | 0,173 | 0,047 | 0,001 | 0,01 | 0,0046 | 0,007 | 0,003 | 0,0004 | 0,011 | 834 | 369 |
| C | 0,072 | 0,26 | 2,59 | 0,013 | 0,0021 | 0,029 | 0,690 | 0,090 | 0,001 | 0,110 | 0,0025 | 0,079 | 0,005 | 0,0013 | 0,085 | 816 | 429 |
| D | 0,158 | 1,18 | 1,99 | 0,014 | 0,0020 | 0,017 | 0,022 | 0,008 | 0,001 | 0,005 | 0,0016 | 0,015 | 0,001 | 0,0015 | 0,017 | 840 | 403 |
| E | 0,153 | 0,42 | 2,35 | 0,013 | 0,0025 | 0,710 | 0,720 | 0,061 | 0,027 | 0,010 | 0,0042 | 0,023 | 0,003 | 0,0014 | 0,053 | 799 | 421 |
| F | 0,274 | 1,47 | 2,31 | 0,005 | 0,0021 | 0,022 | 0,132 | 0,036 | 0,001 | 0,099 | 0,0013 | 0,086 | 0,004 | 0,0003 | 0,091 | 823 | 343 |

**Tabelle2**

| Nr. | ϑ₁ | T1 | T_{P1} | T₂ | t₂ | A₂ | T₃ | t₄ | T₄ | T_{P4} | T_{P5} | T₅ | ϑ₅ | T_{P6} | T₆ | t₆ |
|---|---|---|---|---|---|---|---|---|---|---|---|---|---|---|---|---|
| A1 | 5 | 675 | -20 | 710 | 12 | Ox. | 815 | 130 | 890 | -25 | -35 | 380 | 31 | -20 | 380 | 8 |
| B2 | 4 | 700 | -20 | 730 | 16 | Red. | 825 | 160 | 895 | -30 | -15 | 335 | 34 | -25 | 335 | 12 |
| B3 | 4 | 730 | -20 | 770 | 17 | Ox. | 840 | 95 | 905 | -40 | -15 | 325 | 36 | -25 | 325 | 10 |
| B4 | 6 | 670 | -20 | 675 | 15 | Ox. | 800 | 85 | 795 | -35 | -20 | 340 | 31 | -20 | 340 | 11 |
| B5 | 5 | 675 | -20 | 710 | 16 | Ox. | 815 | 130 | 895 | -25 | -20 | 335 | 31 | 5 | 335 | 18 |
| B6 | 5 | 675 | -20 | 715 | 45 | Ox. | 815 | 90 | 890 | -25 | -35 | 320 | 31 | -20 | 320 | 17 |
| C5 | 7 | 650 | -20 | 700 | 16 | Ox. | 810 | 110 | 855 | -35 | -20 | 330 | 30 | -5 | 330 | 20 |
| C6 | 5 | 650 | -20 | 700 | 17 | Ox. | 810 | 170 | 850 | -35 | -30 | 390 | 31 | -10 | 390 | 9 |
| D7 | 4 | 680 | -20 | 760 | 18 | Ox. | 830 | 65 | 905 | -45 | -10 | 315 | 35 | -35 | 315 | 10 |
| D8 | 6 | 680 | -20 | 760 | 12 | Ox. | 830 | 65 | 895 | -45 | -20 | 335 | 32 | -60 | 335 | 13 |
| D9 | 6 | 695 | -20 | 760 | 16 | Red. | 830 | 180 | 895 | -45 | -15 | 295 | 37 | -60 | 295 | 8 |
| D10 | 6 | 680 | -20 | 760 | 20 | Ox. | 830 | 65 | 895 | -45 | -20 | 335 | 32 | 5 | 335 | 15 |
| E10 | 8 | 650 | -20 | 735 | 14 | Ox. | 825 | 80 | 850 | -30 | -35 | 395 | 32 | -55 | 395 | 12 |
| E11 | 4 | 660 | -20 | 775 | 20 | Ox. | 840 | 80 | 860 | -30 | -30 | 375 | 39 | -25 | 375 | 8 |
| F12 | 5 | 705 | -20 | 815 | 12 | Ox. | 850 | 45 | 905 | -40 | -15 | 290 | 44 | -50 | 290 | 7 |
| F13 | 4 | 705 | -20 | 810 | 12 | Ox. | 850 | 15 | 895 | -40 | -15 | 320 | 37 | -45 | 320 | 13 |

**Tabelle 3**

| Nr. | ϑ₇ | T₇ | T_{P7} | t₈ | T₈ | T_{P8} | T₉ | T_{1 0} | D |
|---|---|---|---|---|---|---|---|---|---|
| A1 | 6 | 455 | -20 | 110 | 465 | -20 | 460 | 55 | 0,1 |
| B2 | 9 | 450 | -25 | 60 | 467 | -25 | 462 | 58 | 0,3 |
| B3 | 7 | 450 | -25 | 100 | 468 | -25 | 461 | 52 | 0,2 |
| B4 | 13 | 457 | -20 | 80 | 472 | -20 | 465 | 40 | 0,5 |
| B5 | 15 | 455 | 5 | 110 | 505 | 5 | 460 | 51 | 0,2 |
| B6 | 18 | 455 | -20 | 110 | 505 | -20 | 460 | 49 | 0,15 |
| C5 | 20 | 460 | -5 | 120 | 479 | -5 | 461 | 40 | 0,2 |
| C6 | 17 | 455 | -10 | 110 | 465 | -10 | 463 | 58 | 0,3 |
| D7 | 16 | 448 | -35 | 80 | 469 | -35 | 461 | 54 | 0,5 |
| D8 | 18 | 460 | -60 | 10 | 471 | -60 | 460 | 50 | 0,6 |
| D9 | 80 | 451 | -60 | 50 | 483 | -60 | 465 | 45 | 0,95 |
| D10 | 14 | 460 | 5 | 5 | 520 | 5 | 460 | 50 | 0,45 |
| E10 | 19 | 455 | -55 | 50 | 465 | -55 | 463 | 54 | 0,1 |
| E11 | 21 | 450 | -25 | 80 | 454 | -25 | 462 | 53 | 0,4 |
| F12 | 97 | 445 | -50 | 30 | 472 | -50 | 466 | 56 | 0,3 |
| F13 | 14 | 450 | -45 | 30 | 467 | -45 | 460 | 53 | 0,25 |

**Tabelle 4**

| Nr. | Bainit + Martensit | Anteil Angelassener Martensit | Restaustenit | Ferrit | Rp0,2 | Rm | A80 | Beschichtungswert | Rauheit Ra | Spitzenzahl Rpc | Kugelschlagtest Klasse |
|---|---|---|---|---|---|---|---|---|---|---|---|
| A1 | 77 | 40% | 3 | 20 | 590 | 886 | 17 | gut, keine unbeschichteten Stellen | 0,65 | 55 | 1 |
| B2 | 84 | 88% | 12 | 4 | 883 | 1205 | 16 | gut, keine unbeschichteten Stellen | 0,8 | 52 | 3 |
| B3 | 88 | 91% | 11 | 1 | 942 | 1185 | 14 | gut, keine unbeschichteten Stellen | 0,7 | 54 | 2 |
| B4 | 84 | 50% | 8 | 8 | 715 | 1243 | 10 | gut, keine unbeschichteten Stellen | 1,3 | 58 | 2 |
| B5 | 80 | 88% | 15 | 5 | 894 | 1198 | 16 | schlecht, viele unbeschichtete Stellen | 1,9 | 61 | 3 |
| B6 | 88 | 97% | 12 | 0 | 937 | 1190 | 15 | schlecht, viele unbeschichtete Stellen | 0,65 | 55 | 4 |
| C5 | 94 | 56% | 6 | 0 | 767 | 1089 | 10 | gut, keine unbeschichteten Stellen | 0,8 | 50 | 1 |
| C6 | 82 | 31% | 3 | 15 | 679 | 1108 | 13 | gut, keine unbeschichteten Stellen | 0,9 | 51 | 1 |
| D7 | 88 | 80% | 10 | 2 | 897 | 1060 | 16 | gut, keine unbeschichteten Stellen | 1,2 | 57 | 1 |
| D8 | 90 | 76% | 9 | 1 | 854 | 1027 | 13 | gut, keine unbeschichteten Stellen | 1,4 | 60 | 1 |
| D9 | 81 | 81% | 14 | 5 | 848 | 1091 | 17 | gut, keine unbeschichteten Stellen | 2,1 | 71 | 3 |
| D10 | 86 | 78% | 2 | 12 | 856 | 997 | 8 | schlecht, viele unbeschichtete Stellen | 2,1 | 59 | 4 |
| E10 | 82 | 47% | 3 | 15 | 675 | 1231 | 9 | gut, keine unbeschichteten Stellen | 0,7 | 55 | 1 |
| E11 | 93 | 54% | 3 | 4 | 869 | 1213 | 6 | gut, keine unbeschichteten Stellen | 1,1 | 56 | 2 |
| F12 | 84 | 89% | 16 | 0 | 1264 | 1493 | 17 | gut, keine unbeschichteten Stellen | 1 | 54 | 1 |
| F13 | 78 | 93% | 17 | 5 | 1149 | 1469 | 22 | gut, keine unbeschichteten Stellen | 1 | 53 | 1 |

## Patentansprüche

1. Verfahren zur Herstellung eines hochfesten, beschichteten Stahlflachprodukt, umfassend mindestens die folgenden Arbeitsschritte:
a. Bereitstellen eines kaltgewalzten Stahlflachprodukt, welcher einen Stahl umfasst, der aus den folgenden Elementen besteht:
| | |
|---|---|
| C: | 0,10 - 0,5 %; |
| Mn: | 1,0 - 3,0 %; |
| Si: | 0,9 - 1,7 %; |
| P: | ≤ 0,020 %; |
| S: | ≤ 0,005 %; |
| N: | ≤ 0,010 %; |
sowie optional eines oder mehrere der folgenden Elemente
| | |
|---|---|
| Al: | 0,01 - 1,5 %; |
| Cr: | 0,05 - 1 %; |
| Mo: | 0,05 - 0,2 %; |
| B: | 0,0004 - 0,002 %; |
| Cu: | 0,05 - 0,2 %; |
$0,005 % \leq Ti + Nb + V \leq 0,2 % ;$ und als Rest aus Eisen und unvermeidbaren Elementen.
b. Aufheizen des kaltgewalzten Stahlflachprodukts auf eine Ofeneintrittstemperatur T₀.
c. Aufheizen und Voroxidieren des kaltgewalzten Stahlflachprodukts unter den Bedingungen:
1. Aufheizen des kaltgewalzten Stahlflachprodukts von T₀ in einer reduzierenden Atmosphäre A₁ auf eine Temperatur T₁, wobei T1 = 650 °C - 750 °C und der Taupunkt T_{P1} der Atmosphäre A₁ im Bereich (-60 °C) bis (-5 °C) liegt.
2. Aufheizen des kaltgewalzten Stahlflachprodukts auf eine Temperatur T₂ und dann Voroxidieren und Aufheizen des kaltgewalzten Stahlflachprodukts von T₂ auf eine Temperatur T₃ in einer oxidierenden Atmosphäre A₂ für t₂ = 1 s - 30 s, wobei T₁ ≤ T₂ ≤ T₃ mit T₃ = 750 °C - 850 °C.
d. Aufheizen des kaltgewalzten Stahlflachprodukts von einer Temperatur T₃ auf eine Temperatur T₄ und Durchwärmen bei einer Temperatur T₄ für t₄ = 5 s - 300 s, wobei T₃ ≤ T₄ ≤ 950 °C und T₄ ≥ A_{c3} -30 °C, das Aufheizen und Durchwärmen in einer Atmosphäre A₄ erfolgt und der Taupunkt T_{P4} der Atmosphäre A₄ im Bereich (-60 °C) bis (-0 °C) liegt.
e. Abkühlen des kaltgewalzten Stahlflachprodukts mit einer Abkühlrate ϑ₅ = 10 °C/s - 100 °C/s in einer reduzierenden Atmosphäre A₅ auf eine Temperatur T₅, wobei T₅ = (T_{MS} + 40 °C) - (T_{MS} - 175 °C) und T₅ ≤ 550 °C und der Taupunkt T_{P5} der Atmosphäre A₅ im Bereich (-60 °C) bis (-0 °C) liegt.
f. Einstellen und Halten des kaltgewalzten Stahlflachprodukts auf einer Temperatur T₆ in einer reduzierenden Atmosphäre A₆ für eine Haltezeit t₆ = 1 s - 60 s, wobei T₆ = T_{MS} - (T_{MS} - 175 °C), und der Taupunkt T_{P6} der Atmosphäre A₆ im Bereich (-60 °C) bis (-5 °C) liegt.
g. Wiederaufheizen des kaltgewalzten Stahlflachprodukts mit einer Aufheizrate ϑ₇ = 4 °C/s - 1000 °C/s in einer reduzierenden Atmosphäre A₇ auf eine Temperatur T₇, wobei T_{MS} < T₇ ≤ 510 °C und der Taupunkt T_{P7} der Atmosphäre A₇ im Bereich (-60 °C) bis (-5 °C) liegt.
h. Einstellen und Halten des kaltgewalzten Stahlflachprodukts auf einer Temperatur T₈ in einer reduzierenden Atmosphäre A₈ für eine Gesamtzeit für das Wiederaufheizen (Schritt g), Einstellen und Halten von t₈ = 10 s - 600 s, wobei der Taupunkt T_{P8} der Atmosphäre A₈ im Bereich (-60 °C) bis (-5 °C) liegt.
i. Beschichten und Abkühlen des kaltgewalzten Stahlflachprodukts unter den Bedingungen:
1. Beschichten des kaltgewalzten Stahlfachprodukts bei einer Schmelzbadtemperatur T₉ mit einem Beschichtungsbad, bestehend aus:
| | |
|---|---|
| Al: | 0,15 % - 2,0 %; |
Fe-gesättigt;
Rest Zn und unvermeidbare Verunreinigungen;
optional
| | |
|---|---|
| Mg: | 0,25 % - 8,0 %; |
wobei T₉ = 450 °C - 520 °C.
2. Abkühlen des beschichteten Stahlflachprodukts auf eine Temperatur T₁₀, wobei T₁₀ ≤ 60 °C.
j. Dressieren des beschichteten Stahlflachprodukts mit mindestens einem Umformstich und einem Gesamtdressiergrad D = 0,1 % - 0,8 %.

2. Verfahren nach einem der vorhergehenden Ansprüche, **dadurch gekennzeichnet, dass** in Arbeitsschritt c) zwischen 500 °C und T1 die Aufheizrate ϑ₁ = 2 °C/s - 50 °C/s ist.

3. Verfahren nach einem der vorhergehenden Ansprüche, **dadurch gekennzeichnet, dass** in Arbeitsschritt d) das Durchwärmen als Halten auf einer konstanten Temperatur T₄ erfolgt.

4. Verfahren nach einem der vorhergehenden Ansprüche, **dadurch gekennzeichnet, dass** das Stahlflachprodukt in den Schritten b) bis h) mittels Ofenrollen durch einen Ofen bewegt wird, wobei mindestens eine der verwendeten Ofenrollen eine Beschichtung mit einer Mikrohärte ≥ 750 HV0,3 und eine Rauheit Rₐ = 3,0 µm - 8 µm aufweist.

5. Verfahren nach einem der vorhergehenden Ansprüche, **dadurch gekennzeichnet, dass** während des Dressierschritts j) eine stochastische Oberflächentexturierung aufgebracht wird.

6. Hochfestes, beschichtetes Stahlflachprodukt, mit einer Zugfestigkeit Rₘ = 900 MPa - 1500 MPa, eine Dehngrenze Rₚ₀₂ ≥ 680 MPA und einer Dehnung A80 = 7 % - 25 %, welcher einen Stahl umfasst, der aus den folgenden Elementen besteht
| | |
|---|---|
| C: | 0,10 - 0,5 %; |
| Mn: | 1,0 - 3,0 %; |
| Si: | 0,9 - 1,7 %; |
| P: | ≤ 0,020 %; |
| S: | ≤ 0,005 %; |
| N: | ≤ 0,010 %; |
sowie optional eines oder mehrere der folgenden Elemente
| | |
|---|---|
| Al: | 0,01 - 1,5 %; |
| Cr: | 0,05 - 1 %; |
| Mo: | 0,05 - 0,2 %; |
| B: | 0,0004 - 0,002 %; |
| Cu: | 0,05 - 0,2 %; |
$0,005 % \leq Ti + Nb + V \leq 0,2 % ;$ und als Rest aus Eisen und unvermeidbaren Elementen, wobei das Stahlflachprodukt ein Gefüge aufweist, das aus ≥ 80 % aus Bainit und/oder Martensit, wovon mindestens 75 % des Martensits angelassen ist, ≥ 5 % Restaustenit und ≤ 10 % Ferrit besteht **dadurch gekennzeichnet, dass** das Haftungsergebnis im Kugelschlagtest nach SEP 1931 der Klasse 1 oder 2 vorliegt.

7. Hochfestes, beschichtetes Stahlflachprodukt nach Anspruch 6 **dadurch gekennzeichnet, dass** die Oberfläche des Stahlflachprodukts eine Rauheit *Rₐ* = 0,5 *µm* - 1,8 *µm* und einer Spitzenzahl *R_{PC}* ≥ 40 *cm*⁻¹¹ aufweist.

8. Hochfestes, beschichtetes Stahlflachprodukt nach den Ansprüchen 6 und 7 **dadurch gekennzeichnet, dass** die Beschichtungsschicht eine geschlossene Schicht ist.

9. Hochfestes, beschichtetes Stahlflachprodukt nach den Ansprüchen 6 bis 8 **dadurch gekennzeichnet, dass** die oberste Kornlage des Stahllflachprodukts teilweise ferritisiert vorliegt.

10. Hochfestes, beschichtetes Stahlflachprodukt nach den Ansprüchen 6 bis 9 **dadurch gekennzeichnet, dass** die Beschichtung auf Zinkbasis ist und eine Schichtdicke von mindestens 5 µm und maximal 25 µm aufweist.

11. Bauteil für den strukturellen Leichtbau im Automobilbau geformt aus einem Stahlflachprodukt nach den Ansprüchen 6 bis 10.
